# EUROPÄISCHE PATENTSCHRIFT

(11) **EP 0 694 624 B1**
(45) Veröffentlichungstag und Bekanntmachung des Hinweises auf die Patenterteilung: **22.04.1998**
(21) Anmeldenummer: 95107457.4
(22) Anmeldetag: 17.05.1995
(51) Int. Cl.: C22C 38/08, C21D 8/12, H01F 1/147, C22F 1/10

(54) **Eisen-Nickel-Legierung mit besonderen weichmagnetischen Eigenschaften**
Iron-nickel alloy with particular soft magnetic properties
Alliage Fer-nickel possédant de bonnes caractéristiques magnétiques douces

(30) Priorität: 30.06.1994 DE 4422870
(43) Veröffentlichungstag der Anmeldung: 31.01.1996
(73) Patentinhaber: Krupp VDM GmbH, 58791 Werdohl (DE)
(72) Erfinder: Gehrmann, Bodo, Dipl.-phys., D-58840 Plettenburg (DE)
(74) Vertreter: Cohausz & Florack

(56) Entgegenhaltungen:
- DE-A- 2 816 173
- DE-A- 3 037 002
- US-A- 4 290 827
- AMERICAN INST. OF PHYSICS. CONFERENCE: PHYSICS IN THE STEEL INDUSTRY., 5.Oktober 1981 - 7.Oktober 1981 BETHLEHEM, USA, Seiten 14-26, FINKE,G.B., MA,B.M. 'Physical Properties of Soft Magnetic Alloys.'
- J. MAGN. MAGN. MATER.. CONFERENCE: SOFT MAGNETIC MATERIALS, 11-14/9/79, Bd. 19, Nr. 1-3, 11.April 1980 MUNSTER, W.GERMANY., Seiten 190-207, PFEIFER,F., RADELOFF,C. 'Soft Magnetic Ni-Fe and Co-Fe Alloys - Some Physical and Metallurgical Aspects.'
- DEUTSCHE GESELLSCHAFT FÜR METALLKUNDE E.V.. CONFERENCE: STRUCTURE OF METALS, 13-14/11/80, Bd. 83, Nr. 4, 1981 BAD NEUHEIM, BRD, Seiten 293-304, PFEIFER,F. 'The Influence of Microstructure on the Magnetic Properties of Magnetically Soft Ni-Fe Alloys.'
- IEEE TRANS. MAGN., Bd. mag-20, Nr. (5 pt. 2), 1984 Seiten 1493-1495, TIERS,J.F., COUDERCHON,G. 'Importance of the Crystalline Anisotropy in Commercial Ni-Fe Alloys'
- PATENT ABSTRACTS OF JAPAN vol. 12 no. 472 (C-551) ,9.Dezember 1988 & JP-A-63 190140 (KAWASAKI STEEL CORP.) 5.August 1988,
- PATENT ABSTRACTS OF JAPAN vol. 16 no. 98 (C-0918) ,11.März 1992 & JP-A-03 277718 (NISSHIN STEEL CO. LTD.) 9.Dezember 1991,

## Beschreibung

Die Erfindung betrifft eine Eisen-Nickel-Legierung mit etwa 48 % Nickel mit besonderen weichmagnetischen Eigenschaften, die durch Einstellung einer Gefügestruktur mit einer bestimmten Texturverteilung nach einer Wärmebehandlung erreicht werden.

Es ist bekannt, daß bei den Eisen-Nickel-Legierungen mit Nickelgehalten zwischen etwa 40 % und 65 % durch Einstellung von Texturen mit Vorzugsrichtung <100> in Walzrichtung, wie die Würfeltextur oder die (210)<001>-Textur, bestimmte magnetische Eigenschaften erreicht bzw. positiv beeinflußt werden können , F. Pfeifer, Gefüge der Metalle, Deutsche Gesellschaft für Metallkunde e.V., Oberursel, 1981, S. 293 ff). Dies ist dadurch möglich, daß bei den Eisen-Nickel-Legierungen mit mittleren Nickelgehalten die Würfelkante <100> des kubisch flächenzentrierten Gitters die magnetische Vorzugsrichtung ist.

Bereiche für die Würfeltextur (100)<001> und für die (210) <001>-Textur sind durch den Endumformungsgrad und der Zwischenglühtemperatur, bzw. der hierdurch erzielten Korngröße vor der letzten Kaltumformung, nach abschließender Schlußglühbehandlung bestimmt. Diese Abhängigkeit der Gefügestruktur ist schematisch in Fig. 1 dargestellt.

Anhand von gemessenen {111} Polfiguren wird für jede Texturkomponente, die jeweils durch die Eulerwinkel (ϕ1, φ, ϕ2) beschrieben werden, der Mengenanteil genannt und hierdurch der Werkstoff charakterisiert. Die drei Euler-Winkel geben eine bestimmte Folge von drei Rotationswinkeln vor, die das probenfeste Koordinatensystem in das kristallfeste überführen. Ihre Definition ist beschrieben in G. Goltstein "Rekristallisation metallischer Werkstoffe", 1984, ed.: Deutsche Gesellschaft für Metallkunde e.V.

Zunächst bildet sich bei Endumformungsgraden bis etwa 80 % nach der Schlußglühbehandlung durch Primärrekristallisation ein feinkörniges isotropes Korngefüge aus, wobei die Korngröße im allgemeinen mit ansteigender Schlußglühtemperatur und mit steigendem Endumformungsgrad zunimmt. Bei Endumformungsgraden größer als 80 % und, wenn die Schlußglühtemperatur nicht zu hoch ist - etwa zwischen 900 und 1050 °C - und nicht zu langen Haltezeiten, bildet sich die Würfeltextur (100)<001> aus, deren Schärfe mit steigendem Endumformungsgrad und fallender Zwischenglühtemperatur zunimmt. Ab einer gewissen höheren Schlußglühtemperatur ab etwa 1080 °C bei ausreichend langer Verweildauer bei dieser Temperatur setzt die Sekundärrekristallisation ein, die die Würfellage zerstört. Die Schlußglühtemperatur, bei der die Sekundärrekristallisation beginnt ist u.a. von Verunreinigungen und von sauerstoffaffinen Zusätzen abhängig. Im allgemeinen erhöhen diese die notwendige Schlußglühtemperatur. Auch wird hierdurch der Bereich hinsichtlich des Endumformungsgrades und der Zwischenglühtemperatur, in der Sekundärrekristallisation stattfinden kann, beeinflußt. Dieser Bereich geeigneter Zwischenglühtemperaturen und Umformungsgraden entspricht dem der Würfeltextur, da diese Voraussetzung für die Sekundärrekristallisation ist. In einem bestimmten eingeengten Bereich bilden sich durch Wachstumauslese bei der Sekundärrekristallisation bevorzugt Körner mit der Orientierung (210)<001> aus. Bei höheren Umformungsgraden bildet sich Grobkorn aus.

Der erfindungsgemäße Werkstoff ist dadurch gekennzeichnet, daß nach einer Wärmebehandlung an einer Probe der Banddicke 0,20 mm die Mengenanteile der Texturkomponenten mit den Eulerwinkeln (ϕ1, φ, ϕ2) = (0,0,0) 20 bis 50 % und (ϕ1, φ, ϕ2) = (26, 45, 30) 10 bis 40 % betragen, s. Charakterisierung A in Tabelle 1. Mit einer Wärmebehandlung von z.B. 1080 °C bei einer Haltezeit von 4 Stunden, die einer längeren stationären Glühung angelehnt ist, kann diese Texturverteilung erzielt werden. Das kaltgewalzte Band der Dicke 0,20 mm des Werkstoffs ist durch eine Walztextur gekennzeichnet, welche durch die Mengenanteile der Texturkomponenten mit den Eulerwinkeln (ϕ1, φ, ϕ2) = (88, 31, 45) 5 bis 25 %, (ϕ1, φ, ϕ2) = (62, 34, 65) 15 bis 30 % und (ϕ1, φ, ϕ2) = (43, 38, 77) 5 bis 20 % betragen, charakterisiert ist.

Wie die Fig. 2 verdeutlicht, besitzt der erfindungsgemäße Werkstoff dahingehend Vorteile, daß die hohen Werte für die Flußdichte B auch bei mittleren und höheren Feldstärken, bei relativ niedrigen Schlußglühtemperaturen und bei relativ kurzen Glühzeiten erreicht werden, weil die Sekundärrekristallisation in diesem Fall nicht notwendige Voraussetzung für die beschriebenen guten magnetischen Eigenschaften ist. In diesem Fall, d.h. nach einer Wärmebehandlung, die einer kurzen Durchlaufglühung angelehnt ist, wird an einer Probe der Banddicke 0,20 mm der erfindungsgemäße Werkstoff dadurch gekennzeichnet, daß die Mengenanteile der Texturkomponenten mit den Eulerwinkeln (ϕ1, φ, ϕ2) = (0,0,0) 10 bis 40 %, (ϕ1, φ, ϕ2) = (26, 45, 30) 5 bis 25 % und (ϕ1, φ, ϕ2) = (30, 35, 35) 10 bis 25 % betragen, s. Charakterisierung B in Tabelle 1. Diese Texturverteilung kann z.B. durch eine Wärmebehandlung von 1060 °C bei einer Verweildauer von 20 Minuten an einer Bandprobe der Dicke 0,20 mm erzielt werden.

Die folgende Tabelle 1 gibt den Mengenanteil M in % für jede Texturkomponente an, die jeweils durch Eulerwinkel (ϕ1, φ, ϕ2) beschrieben werden, ermittelt aus gemessenen {111} Polfiguren an unterschiedlich wärmebehandelten Proben der Banddicke 0,20 mm, wodurch der erfindungsgemäße Werkstoff durch zwei Texturverteilungen A und B charakterisiert wird.

**Tabelle 1**

| A | | | | B | | | |
|---|---|---|---|---|---|---|---|
| ϕ1 | φ | ϕ2 | M / % | ϕ1 | φ | ϕ2 | M / % |
| 0 | 0 | 0 | 20-50 | 0 | 0 | 0 | 10-40 |
| 26 | 45 | 30 | 10-40 | 26 | 45 | 30 | 5-25 |
| | | | | 30 | 35 | 35 | 10-25 |

In Tabelle 2 sind charakteristische magnetische Eigenschaften für bekannte Werkstoffe mit einem Nickelgehalt von etwa 48 % mit den oben beschriebenen Gefügestrukturen im Vergleich zu dem erfindungsgemäßen Werkstoff für die Banddicke 0,20 mm aufgeführt. Die magnetischen Werte sind bei 50 Hz gemessen.

**Tabelle 2**

| Gefügestruktur | µ4¹⁾ (Ĥ = 4 mA/cm) | B(Ĥ = 200 mA/cm) in mT |
|---|---|---|
| Bekannte Vergleichswerkstoffe feinkörnig, isotrop | 6000-12000 | ca. 1050 |
| Sekundärrekristallisiert | 12000-20000 | ca. 1080 |
| erfindungsgemäßer Werkstoff | 6000-14000 | ca.1100-1300 |

Die Höhe der Anfangspermeabilität µ4, richtet sich je nach Höhe der Schlußglühtemperatur und der zeitlichen Länge der Verweildauer bei der Schlußglühbehandlung. Der erfindungsgemäße Werkstoff erreicht im Vergleich zu Werkstoffen im Stande der Technik insbesondere bei höheren Feldstärken - beispielsweise **H** = 200 mA/cm - wesentlich höhere Werte für die Flußdichte B bei gleichzeitig noch relativ hohen Anfangs-permeabilitäten. Diese Werte werden durch einen gezielten Fertigungsweg erreicht, dadurch, daß durch einen bestimmten Endumformungsgrad und einer bestimmten Zwischenglühtemperatur nach abschließender Wärmebehandlung an Banddicke 0,20 mm eine bestimmte Verteilung an Texturkomponenten im primären Gefüge eingestellt wird.

Der erfindungsgemäße Werkstoff, von dem in Tabelle 3 zwei chemische Zusammensetzungen aufgeführt sind, ist besonders für kurze Wärmebehandlungen in Durchlauföfen bei relativ niedrigen Temperaturen geeignet. Darüberhinaus besitzt der erfindungsgemäße Werkstoff die Eisen-Nickel-Legierungen höchste Sättigungsflußdichte von etwa 1,55 T. Die meisten der in Tabelle 3 aufgeführten Elemente im Bereich bis 0,1 % sind übliche erschmelzungsbedingte Beimengungen. Ihr Gesamtgehalt sollte unter 0,5 % liegen. Die Elemente mit mehr als 0,1 %, das sind Mn, Si, Mo, sollten begrenzt werden auf max. 0,1 % Mn, max. 0,5 % Si, max. 1 % Mo.

**Tabelle 3**

| | W1 | W2 |
|---|---|---|
| Cr | 0,05 | 0,03 |
| Ni | 47,65 | 47,60 |
| Mn | 0,52 | 0,41 |
| Si | 0,27 | 0,23 |
| Mo | 0,30 | 0,06 |
| Ti | 0,01 | 0,01 |
| Nb | 0,01 | 0,01 |
| Cu | 0,05 | 0,05 |
| Fe | 51,05 | 51,50 |
| S | 0,002 | 0,002 |
| P | 0,002 | 0,002 |
| Al | 0,005 | 0,005 |
| Mg | 0,001 | 0,001 |
| Pb | 0,001 | 0,001 |
| Sn | 0,01 | 0,01 |
| Co | 0,05 | 0,05 |
| C | 0,016 | 0,007 |

## Patentansprüche

1. Weichmagnetischer Eisen-Nickel-Werkstoff mit 46-49% Nickel, Rest Eisen und üblichen Verunreinigungen,
**dadurch gekennzeichnet, daß**
er nach einer Wärmebehandlung an einer Bandprobe der Dicke 0,20 mm eine Texturverteilung aufweist, bei der von gemessenen {111} Polfiguren die Mengenanteile der Texturkomponenten mit den Eulerwinkeln (ϕ1, φ, ϕ2) = (0, 0, 0) 20 bis 50% und (ϕ1, φ, ϕ2) = (26, 45, 30) 10 bis 40% betragen.

2. Weichmagnetischer Eisen-Nickel-Werkstoff mit 46 bis 49% Nickel, Rest Eisen und üblichen Verunreinigungen,
**dadurch gekennzeichnet, daß**
er nach einer Wärmebehandlung an einer Bandprobe der Dicke 0,20 mm eine Texturverteilung aufweist, bei der von gemessenenen {111} Polfiguren die Mengenanteile der Texturkomponenten mit den Eulerwinkeln (ϕ1, φ, ϕ2) = (0, 0, 0) 10 bis 40%, (ϕ1, φ, ϕ2) = (26, 45, 30) 5 bis 25% und (ϕ1, φ, ϕ2) = (30, 35, 35) 10 bis 25% betragen.

3. Weichmagnetischer Eisen-Nickel-Werkstoff nach Anspruch 1 oder 2, der zusätzlich **dadurch gekennzeichnet ist**, daß bei magnetischen Feldstärken Ĥ = 120 mA/cm und höher die magnetische Flußdichte B̂ höhere Werte als 1100 mT aufweist, gemessen nach einer Schlußglühbehandlung an M42-Kernblechpaketen der Banddicke 0,20 mm bei einer Frequenz von 50 Hz.

## Claims

1. A soft magnetic iron-nickel material containing 46-49% nickel, residue iron and the usual impurities, characterised in that after a heat treatment on a strip sample of thickness 0.20mm the material has a distribution of texture wherein on the basis of measured (111) pole figures the relative proportions of the components of texture with the Euler angles (ϕ1, φ, ϕ2) = (0, 0, 0) amount to 20-50% and with (ϕ1, φ, ϕ2) = (26, 45, 30) amount to 10-40%.

2. A soft magnetic iron-nickel material containing 46-49% nickel, residue iron and the usual impurities, characterised in that after a heat treatment on a strip sample of thickness 0.20mm the material has a distribution of texture wherein on the basis of measured (111) pole figures the relative proportions of the components of texture with the Euler angles (ϕ1, φ, ϕ2) = (0, 0, 0) amount to 10-40%, with (ϕ1, φ, ϕ2) = (26, 45, 30) amount to 5-25% and with (ϕ1, φ, ϕ2) = (30, 35, 35) amount to 10-25%.

3. A soft magnetic iron-nickel material according to claims 1 or 2, which is additionally characterised by the feature that with magnetic field strength H = 120 mA/cm and higher the magnetic flux density B has higher values than 1100 mT, measured after a final annealing treatment on M42-core sheet packs of strip thickness 0.20mm at a frequency of 50Hz.

## Revendications

1. Matériau fer-nickel magnétique doux comportant 46-49 % de nickel, le reste étant constitué de fer et d'impuretés usuelles, caractérisé en ce que, après un traitement thermique d'un échantillon de tôle de 0,20 mm d'épaisseur, il présente une répartition de texture dans laquelle, d'après les figures de pôles {111} mesurées, les proportions des composants de texture avec des angles d'Euler (ϕ1, φ, ϕ2) = (0, 0, 0) vont de 20 à 50 % et les proportions avec des angles d'Euler (ϕ1, φ, ϕ2) = (26, 45, 30) de 10 à 40 %.

2. Matériau fer-nickel magnétique doux comportant 46-49 % de nickel, le reste étant constitué de fer et d'impuretés usuelles, caractérisé en ce que, après un traitement thermique d'un échantillon de tôle de 0,20 mm d'épaisseur, il présente une répartition de texture dans laquelle, d'après les figures de pôles {111} mesurées, les proportions des composants de texture avec des angles d'Euler (ϕ1, φ, ϕ2) = (0, 0, 0) vont de 10 à 40 %, avec des angles d'Euler (ϕ1, φ, ϕ2) = (26, 45, 30) de 5 à 25 % et avec des angles d'Euler (ϕ1, φ, ϕ2) = (30, 35, 35) de 10 à 25 %.

3. Matériau fer-nickel magnétique doux selon la revendication 1 ou 2, qui est caractérisé en outre en ce que, pour des intensités de champ magnétique Ĥ = 120 mA/cm et plus, la densité de flux magnétique B̂, mesurée après un traitement de recuit final sur des paquets de tôle pour noyau M42 de 0,20 mm d'épaisseur de tôle, à une fréquence de 50 Hz, présente des valeurs supérieures à 1 100 mT.
